# EUROPÄISCHE PATENTSCHRIFT

(11) **EP 3 011 074 B1**
(45) Veröffentlichungstag und Bekanntmachung des Hinweises auf die Patenterteilung: **05.07.2017**
(21) Anmeldenummer: 14725124.3
(22) Anmeldetag: 16.05.2014
(51) Int. Cl.: C23C 22/83, C23C 22/34, C25D 13/20

(54) **MEHRSTUFIGES VERFAHREN ZUR ELEKTROTAUCHLACKIERUNG**
MULTI-STAGE PROCESS FOR ELECTROPHORETIC DIP PAINTING
PROCÉDÉ À PLUSIEURS ÉTAPES POUR UN REVÊTEMENT ÉLECTROPHORÉTIQUE

(30) Priorität: 20.06.2013 EP 13173055
(43) Veröffentlichungstag der Anmeldung: 27.04.2016
(73) Patentinhaber: Henkel AG & Co. KGaA, 40589 Düsseldorf (DE)
(72) Erfinder: BONGARTZ, Nils, 42781 Haan (DE); LILL, Kirsten Agnes, 50823 Köln (DE); POSNER, Ralf, 41540 Dormagen (DE)
(86) Internationale Anmeldenummer: PCT/EP2014/060063
(87) Internationale Veröffentlichungsnummer: WO 2014/202294

(56) Entgegenhaltungen:
- DE-A1- 4 133 102
- DE-A1-102005 015 576
- DE-A1-102012 219 296
- US-A1- 2012 183 806

## Beschreibung

Gegenstand der vorliegenden Erfindung ist ein mehrstufiges Verfahren zur korrosionsschützenden Beschichtung von metallischen Bauteilen, bei dem auf eine Konversionsbehandlung eine Reaktionsspüle folgt, bevor eine Elektrotauchlackierung des Bauteils durchgeführt wird. Die Konversionsbehandlung beinhaltet dabei zunächst die Abscheidung einer anorganischen Dünnschicht enthaltend die Elemente Zr und/oder Ti. Das metallische Bauteil wird sodann mit einer Reaktionsspüle gemäß Anspruch 1 nachbehandelt und anschließend elektrotauchlackiert.
Die korrosionsschützende Beschichtung metallischer Bauteile über ein mehrstufiges Verfahren bestehend aus Konversionsbehandlung und nachfolgender Elektrotauchlackierung ist ein mittlerweile über Jahrzehnte praktiziertes Verfahren. Unter ökonomischen Gesichtspunkten und aufgrund ökologischer Bedenken ist die Automobilindustrie bestrebt, die technisch etablierte Konversionsbehandlung mittels der Zinkphosphatierung durch eine ressourcenschonende und möglichst äquivalent wirkende Vorbehandlung zu ersetzen. Im Gegensatz zur Zinkphosphatierung liefern alternative Konzepte zur Konversionsbehandlung häufig amorphe Beschichtungen mit Schichtdicken im Nanometerbereich, um den Wunsch nach einem stofflich weniger extensiven Vorbehandlungsverfahren gerecht zu werden.
Aus der WO 07/065645 ist ein derartiges ressourcenschonendes Verfahren zur korrosionsschützenden Beschichtung von metallischen Substraten wie Stahl und verzinktem Stahl umfassend die Verfahrensschritte der Konversionsbehandlung und nachträglichen Tauchlackierung bekannt, wobei zwischen der Konversionsbehandlung und der Elektrotauchlackierung optional ein Spül- und/oder Trocknungsschritt erfolgt. Gemäß dieser Lehre ist ein "Nass-in-Nass" Verfahren bevorzugt, bei dem ein Trocknungsschritt unterbleibt und damit die mit einem Nassfilm versehenen metallischen Substrate unmittelbar elektrotauchlackiert werden. Die Konversionsbehandlung erfolgt dabei im Wesentlichen durch Verwendung von chromfreien sauren wässrigen Zusammensetzungen auf Basis von Fluorokomplexen der Elemente Zr und/oder Ti.

Naturgemäß besitzen dünne Konversionsschichten, wie sie beispielsweise in der WO 07/065645 erzielt werden, einen eher geringeren elektrischen Schichtwiderstand als die kristalllinen Beschichtungen der Zinkphosphatierung, bei der Schichtdicken von immerhin wenigen Mikrometern bereitgestellt werden. Ein hoher elektrischer Schichtwiderstand ist jedoch vorteilhaft für die in den etablierten Verfahren zur korrosionsschützenden Beschichtung von Automobilkarosserien eingesetzte Elektrotauchlackierung, da ein hoher elektrischer Widerstand das "Hineinkriechen" der Tauchlackbeschichtung in Hohlraumstrukturen des zu beschichteten metallischen Bauteils wesentlich verbessert. Dieses typische Beschichtungsverhalten der Elektrotauchlackierung bezeichnet man als "Umgriffsverhalten", da es den Umgriff des Elektrotauchlackes in Bereiche des Bauteils mit einer geringen elektrischen Feldliniendichte beschreibt. Die Automobilindustrie ist dabei bestrebt, das Umgriffsverhalten zu optimieren, so dass entweder bei gleicher Tauchlackdicke im Außenbereich einer Karosserie ein tieferes Eindringen des Tauchlackes in elektrisch abgeschirmte Bereiche der Automobilkarosserie ermöglicht oder bei gleichem Umgriff eine geringere Tauchlackdicke im Außenbereich der Karosserie erforderlich wird.
Es besteht demnach ein Bedarf, das zuvor beschriebene Verfahren zur korrosionsschützenden Beschichtung dahingehend zu optimieren, dass ein nahezu äquivalentes Umgriffsverhalten in der Elektrotauchlackierung resultiert, ohne auf Konversionsbehandlungen nach der Art der Phosphatierung zurückgreifen zu müssen.

Die EP 1 455 002 A1 offenbart in einem verwandten Zusammenhang eine Konversionsbehandlung mittels einer chromfreien sauren wässrigen Zusammensetzung enthaltend Fluorokomplexe von Zr und/oder Ti, wobei nach der Konversionsbehandlung und vor der Elektrotauchlackierung verschiedenen Nachbehandlungsschritte vorgeschlagen werden, um den Anteil der wasserlöslichen Fluoride in der Konversionsschicht zu reduzieren und damit den Korrosionsschutz nach erfolgter Elektrotauchlackierung zu verbessern. Als wirksamer Nachbehandlungsschritt wird unter anderen eine Zwischenspüle mit einer alkalischen wässrigen Lösung vorgeschlagen. Allerdings liegt der Fokus dieses Standes der Technik darin, die korrosive Unterwanderung des beschichteten metallischen Bauteils zu verbessern, und weniger darauf, die Konversionsbehandlung mittels einer chromfreien sauren wässrigen Zusammensetzung enthaltend Fluorokomplexe der Elemente Zr und/oder Ti mit den Erfordernissen einer ebenfalls ressourcenschonenden oder optimierten Eletrotauchlackierung in Balance zu bringen.

Gemäß der WO 07/065645 kann vor der Elektrotauchlackierung und nach der Konversionsbehandlung ebenfalls eine Zwischenspüle erfolgen, wobei hierfür wässrige Lösungen enthaltend wasserlösliche Verbindungen der Elemente Co, Ni, Sn, Cu, Ti und Zr oder wasserlösliche bzw. wasserdispergierbare organische Polymere eingesetzt werden können. Die DE102012219296 A1 offenbart ein mehrstufiges Verfahren zur korrosionsschützenden Beschichtung von metallischen Oberflächen, wobei vor der Elektrotauchlackierung und nach der Konversionsbehandlung eine Reaktionspüle erfolgt, wobei hierfür wässrige Lösungen enthaltend entweder Fettalkoholpolyglykolether oder Alkylamin eingesetzt werden können. Vorliegend besteht im Lichte dieses Standes der Technik die Aufgabe darin, die bekannte Verfahrensabfolge aus korrosionsschützender Vorbehandlung und anschließender Elektrotauchlackierung dahingehend zu optimieren, dass einerseits Ersparnisse hinsichtlich des Beschichtungsmaterials in der Elektrotauchlackierung realisiert und andererseits Bauteile mit komplexeren Geometrien zufrieden stellend elektrotauchlackiert werden können.
Diese Aufgabe wird gelöst durch ein mehrstufiges Verfahren zur korrosionsschützenden Beschichtung der Oberflächen eines metallischen Bauteils, bei dem die Oberfläche des metallischen Bauteils einer Konversionsbehandlung durch In-Kontakt-Bringen mit einer sauren wässrigen Zusammensetzung enthaltend wasserlösliche Verbindungen der Elemente Zirkon und/oder Titan unterzogen wird, in deren Folge eine Schichtauflage an Zirkon und/oder Titan von zumindest 10 mg/m² unmittelbar auf der Oberfläche des metallischen Bauteils erzeugt wird, wobei dieser Konversionsbehandlung mit oder ohne dazwischenliegendem Spül- und/oder Trocknungsschritt eine Reaktionsspüle nachfolgt, wobei die Reaktionsspüle durch In-Kontakt-Bringen der konversionsbehandelten Oberfläche des metallischen Bauteils mit einer wässrigen Zusammensetzung gemäß Anspruch 1 erfolgt, und anschließend die derart behandelte Oberfläche des metallischen Bauteils mit oder ohne dazwischenliegendem Spül- und/oder Trocknungsschritt elektrotauchlackiert wird.
"Konversionsbehandlung" im Sinne der vorliegenden Erfindung ist jede nasschemische Vorbehandlung einer Metalloberfläche, in deren Folge in Wasser gelöste Metallelemente der nasschemischen Vorbehandlung analytisch messbare Bestandteile einer solchen Oberflächenbeschichtung werden, die keine im Wesentlichen natürliche Oxidschicht des konversionsbehandelten Metalls darstellt. "Oberflächenaktive Substanzen" im Sinne der vorliegenden Erfindung sind organische Verbindungen zusammengesetzt aus einem hydrophilen und mindestens einem lipophilen Molekülbestandteil oder aus einem lipophilen und mindestens einem hydrophilen Molekülbestandteil, wobei das Molekulargewicht der oberflächenaktiven Substanz 2000 g/mol nicht überschreitet.

"Elektrotauchlackierung" im Sinne der vorliegenden Erfindung ist jede durch Anlegen einer äußeren Spannungsquelle an das metallische Bauteil herbeigeführte Abscheidung einer organischen Beschichtung aus einer wässrigen, den Lack enthaltenden Phase.

Ein "Spülschritt" im Sinne der vorliegenden Erfindung bezeichnet einen Vorgang, der allein dazu bestimmt ist, Aktivkomponenten aus einem unmittelbar vorausgegangenem nasschemischen Behandlungsschritt, die in einem dem Bauteil anhaftenden Nassfilm gelöst vorliegen, mittels einer Spüllösung von der Oberfläche des Bauteils möglichst weitgehend zu entfernen, ohne dass die zu entfernenden Aktivkomponenten durch andere ersetzt werden. Aktivkomponenten in diesem Zusammenhang sind einer Flüssigphase enthaltene Bestandteile, die eine analytisch nachweisbare Belegung der Metalloberflächen des Bauteils mit elementaren Bestandteilen der Aktivkomponenten bewirken.

Ein "Trocknungsschritt" im Sinne der vorliegenden Erfindung bezeichnet einen Vorgang, bei dem die einen Nassfilm aufweisenden Oberflächen des metallischen Bauteils unter Zuhilfenahme technischer Maßnahmen getrocknet werden sollen.

Die Schichtauflage an Zirkon und/oder Titan kann unmittelbar im Anschluss an die Konversionsbehandlung mittels Röntgenfluoreszenzanalysenmethode (RFA) nach Spülen mit entionisiertem Wasser (κ < 1µScm⁻¹) und anschließender Trocknung des Bauteils bestimmt werden.

Im erfindungsgemäßen Verfahren bewirken die korrosionsschützend vorbehandelten und in der Reaktionsspüle nachbehandelten metallischen Bauteile in der Elektrotauchlackierung bei gleich bleibendem Umgriff eine geringere Schichtdicke des Tauchlacks bzw. bei gleich bleibender Tauchlackschichtdicke ein verbessertes Umgriffsverhalten. Demnach wird eine vergleichsweise ressourcenschonende Betriebsweise in der Elektrotauchlackierung gewährleistet und die Elektrotauchlackierung komplexer metallischer Bauteile mit hohlraumartigen Strukturen verbessert.

Der Anteil an oberflächenaktiven Substanzen gemäß Anspruch 1 beträgt in der Reaktionsspüle vorzugsweise zumindest 20 ppm, besonders bevorzugt zumindest 50 ppm. Werden diese bevorzugten Mindestmengen an oberflächenaktiven Substanzen unterschritten tritt eine signifikante Abnahme des Umgriffs bei ansonsten identischen Parametern in der Elektrotauchlackierung auf, die für bestimmte Anwendungen und Bauteile mit komplexer Geometrie nicht mehr akzeptabel ist. Oberhalb von 1 Gew.-% an oberflächenaktiven Substanzen kann eine weitere Verbesserung des Umgriffs regelmäßig nicht beobachtet werden, so dass aus Gründen der Wirtschaftlichkeit vorzugsweise nicht mehr als 1 Gew.-% an oberflächenaktiven Substanzen in der Reaktionsspüle des erfindungsgemäßen Verfahrens enthalten sind.
Der Terminus "ppm" steht für "parts per million" und bezieht sich im Rahmen der vorliegenden Erfindung auf die Masse der jeweiligen Zusammensetzung, so dass 1 ppm einem Anteil von 1 mg der jeweiligen Substanz pro Kilogramm der jeweiligen Zusammensetzung entspricht. Die Verträglichkeit der oberflächenaktiven Substanzen gemäß Anspruch 1 mit Badbestandteilen der Elektrotauchlackierung ist zu berücksichtigen, da das Überschleppen von Bestandteilen aus der Reaktionsspüle in die Elektrotauchlackierung insbesondere bei der korrosionsschützenden Beschichtung stark schöpfender Bauteile nicht gänzlich verhindert werden kann.
Weiterhin hat sich herausgestellt, dass Niotenside als Bestandteile der Reaktionsspüle das Umgriffsverhalten des Tauchlackes vergleichsweise stärker positiv beeinflussen. In diesem Zusammenhang sind allgemein solche Niotenside bevorzugt, deren HLB-Wert (Hydrophilic-Lipophilic-Balance) zumindest 8, besonders bevorzugt zumindest 10, insbesondere bevorzugt zumindest 12 ist, jedoch besonders bevorzugt nicht mehr als 18, insbesondere bevorzugt nicht mehr als 16 beträgt.
Der HLB-Wert dient zur quantitativen Klassifizierung von Niotensiden entsprechend ihrer inneren molekularen Struktur, wobei eine Aufgliederung des Niotensids in eine lipophile und eine hydrophile Gruppe vorgenommen wird. Der HLB-Wert gemäß vorliegender Erfindung berechnet sich nach folgender Formel und kann auf der willkürlichen Skala Werte von Null bis 20 annehmen: $HLB = 20 ⋅ \left(1-{M}_{l}/M\right)$ mit
- Mₗ:: Molmasse der lypophilen Gruppe des Niotensids
- M:: Molmasse des Niotensids

Stofflich sind solche Niotenside in der Reaktionsspüle des Verfahrens gemäß Anspruch 1 ausgewählt aus alkoxylierten Alkylalkoholen, besonders bevorzugt aus alkoxylierten Alkylalkoholen und alkoxylierten Fettaminen. Die alkoxylierten Alkylalkohole und/oder alkoxylierten Fettamine sind dabei vorzugsweise endgruppenverschlossen, besonders bevorzugt mit einer Alkyl-Gruppe, die wiederum vorzugsweise nicht mehr als 8 Kohlenstoffatome, besonders bevorzugt nicht mehr als 4 Kohlenstoffatome aufweist.
Besonders bevorzugt sind solche alkoxylierten Alkylalkohole und/oder alkoxylierten Fettamine als Niotenside in der Reaktionsspüle des erfindungsgemäßen Verfahrens, die ethoxyliert und/oder propoxyliert vorliegen, wobei die Anzahl der Alkylenoxid-Einheiten vorzugsweise insgesamt nicht größer als 20, besonders bevorzugt nicht größer als 16 ist, aber besonders bevorzugt zumindest 4, insbesondere bevorzugt zumindest 8 beträgt.
Hinsichtlich des lipophilen Bestandteils der zuvor genannten Niotenside sind solche alkoxylierten Alkylalkohole und/oder alkoxylierten Fettamine als Niotenside in der Reaktionsspüle des erfindungsgemäßen Verfahrens bevorzugt, deren Alkyl-Gruppe gesättigt und vorzugsweise unverzweigt ist, wobei die Anzahl der Kohlenstoffatome in der Alkyl-Gruppe vorzugsweise nicht kleiner als 6, besonders bevorzugt nicht kleiner als 10, aber vorzugsweise nicht größer als 24, besonders bevorzugt nicht größer als 20 ist.
Insgesamt zeigt sich, dass längerkettige Niotenside für eine Verbesserung des Umgriffsverhaltens mittels der Reaktionsspüle zu bevorzugen sind, so dass in einer weiteren bevorzugten Ausführungsform des erfindungsgemäßen Verfahrens solche alkoxylierten Alkylalkohole und/oder alkoxylierten Fettamine, insbesondere die alkoxylierten Alkylalkohole, bevorzugt sind, deren lipophile Alkyl-Gruppe zumindest 10 Kohlenstoffatome, besonders bevorzugt zumindest 12 Kohlenstoffatome umfasst, wobei die längste Kohlenstoffkette in der Alkyl-Gruppe aus zumindest 8 Kohlenstoffatomen besteht und ein HLB-Wert im Bereich von 12 bis 16 realisiert vorliegt.
Bevorzugte Vertreter der alkoxylierten Alkylalkole sind in erfindungsgemäßen Verfahren beispielsweise ausgewählt aus
- vier- bis achtfach ethoxylierten oder propoxylierten C6-C12 Fettalkoholen,
- acht- bis sechzehnfach ethoxylierten C12-C18 Fettalkoholen,
- sechs- bis vierzehnfach propoxylierten C12-C18 Fettalkoholen,
- vier- bis achtfach ethoxy- und propoxylierten C12-C18 Fettalkoholen,
die wiederum methyl-, butyl- oder benzyl-endgruppenverschlossen vorliegen können. Für die Reaktionsspülen des erfindungsgemäßen Verfahrens liegt der pH-Wert nicht unterhalb von 8, um den Beizangriff auf die in der Konversionsbehandlung erzeugte Beschichtung durch eine saure Reaktionsspüle möglichst gering zu halten. Umgekehrt sollten die Reaktionsspülen keinen pH-Wert oberhalb von 10 aufweisen. Die Einstellung des alkalischen pH-Wertes bewirkt in Gegenwart der Niotenside eine deutliche Verbesserung des Umgriffs bei nachfolgender Elektrotauchlackierung, insbesondere dann, wenn zwischen Konversionsbehandlung und Reaktionsspüle kein Spülschritt, besonders bevorzugt weder ein Spülschritt noch ein Trocknungsschritt erfolgt. Die Einstellung des pH-Wertes der Reaktionsspüle erfolgt vorzugsweise über ein Puffersystem, so dass der Eintrag von Bestandteilen der sauren wässrigen Zusammensetzung aus der Konversionsbehandlung in die Nachspüle nicht zu einer Verschiebung des pH-Wertes außerhalb des optimalen Bereiches führt. In einer besonders bevorzugten Ausführungsform des erfindungsgemäßen Verfahrens kann daher nach der Konversionsbehandlung und vor der Reaktionsspüle auf einen zusätzlichen Spülschritt verzichtet werden. Die Verwendung eines Puffersystems erleichtert zudem die Badkontrolle, da eine Nachdosierung von den pH-Wert stabilisierender Substanzen nur moderat und gelegentlich zu erfolgen hat. In einer bevorzugten Ausführungsform des erfindungsgemäßen Verfahren enthält die Reaktionsspüle das Puffersystem zumindest in einer solchen Menge, dass bei einem Eintrag von einem Val Säure der pH-Wert sich um nicht mehr als 0,5, vorzugsweise um nicht mehr als 1,0 Einheiten ändert, jedoch werden vorzugsweise solche Mengen an Puffer nicht überschritten, für die die Reaktionsspüle eine elektrische Leitfähigkeit von mehr als 1,0 mScm⁻¹, vorzugsweise von mehr als 0,5 mScm⁻¹ annimmt. Ein bevorzugtes Puffersystem ist dabei ein Carbonat-Bicarbonat Puffersystem (bspw. Na₂CO₃/NaHCO₃).

Der "pH-Wert" im Rahmen der vorliegenden Erfindung bezeichnet den negativen dekadischen Logarithmus aus der Aktivität der Hydronium-Ionen bei 25°C.

Es hat sich herausgestellt, dass der positive Einfluss der Reaktionsspüle auf den Umgriff des Tauchlackes durch die zusätzliche Anwesenheit schichtbildender Aktivkomponenten abgeschwächt wird und bisweilen gänzlich ausbleibt. Dies gilt insbesondere für solche Aktivkomponenten, die in der Lage sind dünne amorphe Phosphatschichten auszubilden. In einer bevorzugten Ausführungsform des erfindungsgemäßen Verfahrens enthält die wässrige Zusammensetzung der Reaktionsspüle daher weniger als 1 g/kg, besonders bevorzugt weniger als 0,1 g/kg, insbesondere bevorzugt weniger als 0,01 g/kg an in Wasser gelösten Phosphaten berechnet als PO₄.

Zu den schichtbildenden Aktivkomponenten, die eine Verschlechterung des Umgriffs herbeiführen, zählen auch wasserlösliche Verbindungen bestimmter Metallelemente, die üblicherweise eine Konversion der Metalloberfläche herbeiführen. Dementsprechend ist in einer weiteren bevorzugten Ausführungsform des erfindungsgemäßen Verfahrens bevorzugt, dass die wässrige Zusammensetzung der Reaktionsspüle weniger als 20 ppm, besonders bevorzugt weniger als 10 ppm, insbesondere bevorzugt weniger als 1 ppm an wasserlöslichen Verbindungen von Elementen der Nebengruppen IIIB, IVB, VIB und/oder des Elements Vanadium bezogen auf das jeweilige Element enthält, wobei vorzugsweise insgesamt weniger als 20 ppm an diesen wasserlöslichen Verbindungen bezogen auf die genannten Elemente enthalten sind. Ähnliches gilt für die Anwesenheit von Silanen, die in der Reaktionsspüle des erfindungsgemäßen Verfahrens vorzugsweise in einer Menge von weniger als 0,005 g/l, besonders bevorzugt weniger als 0,002 g/l, insbesondere bevorzugt weniger als 0,001 g/l berechnet auf Basis der entsprechenden Silanole enthalten sind.
"Silane" im Kontext dieser Erfindung umfassen Silane, Silanole, Siloxane, Polysiloxane und deren Reaktionsprodukte bzw. -derivate. Als Reaktionsprodukte sind insbesondere Kondensations- und Hydrolyseprodukte im wässrigen Medium zu verstehen.
Weiterhin nachteilig für das Umgriffsverhalten des Tauchlackes im erfindungsgemäßen Verfahren kann die Anwesenheit solcher schichtbildender Aktivkomponenten in der Reaktionsspüle sein, die bei Kontakt mit dem metallischen Bauteil die Abscheidung einer metallischen Phase bewirken. Dementsprechend ist in einer weiteren bevorzugten Ausführungsform des erfindungsgemäßen Verfahrens bevorzugt, dass die wässrige Zusammensetzung der Reaktionsspüle weniger als 50 ppm, vorzugsweise weniger als 10 ppm, besonders bevorzugt weniger als 5 ppm an wasserlöslichen Verbindungen der Elemente Co, Ni, Cu und/oder Sn bezogen auf das jeweilige Element enthält, wobei vorzugsweise insgesamt weniger als 50 ppm an diesen wasserlöslichen Verbindungen bezogen auf die genannten Elemente enthalten sind.
Die der Reaktionsspüle vorausgehende Konversionsbehandlung erfolgt in einem erfindungsgemäß bevorzugten Verfahren mit solchen sauren wässrigen Zusammensetzungen, die Fluorosäuren der Elemente Zirkon und/oder Titan sowie deren Salze und Hydrolyseprodukte enthalten. Hydrolyseprodukte sind beispielsweise solche Verbindungen, in denen Fluorid-Ionen am Zentralatom durch Hydroxid-Ionen teilweise substituiert sind.

Ebenso wurde festgestellt, dass die Anwesenheit von Kupfer-Ionen in der sauren wässrigen Zusammensetzung der Konversionsbehandlung, die üblicherweise in geringen Mengen dem Konversionsbad zur Beschleunigung der Konversionsschichtbildung auf Basis der Elemente Zirkon und/oder Titan hinzugegeben wird, sich bei Applikation im Sprühverfahren nachteilig auf die Effektivität des erfindungsgemäßen Verfahrens auswirken kann. Es ist daher bevorzugt, dass die saure wässrige Zusammensetzung zur Konversionsbehandlung in solchen erfindungsgemäßen Verfahren, bei denen die Konversionsbehandlung durch Aufsprühen erfolgt, insgesamt weniger als 50 ppm, besonders bevorzugt weniger als 10 ppm, insbesondere bevorzugt weniger als 1 ppm an in Wasser gelösten Kupfer-Ionen enthält. Insgesamt gilt für erfindungsgemäße Verfahren, dass das molare Verhältnis des Gesamtanteils der wasserlöslichen Verbindungen von Zirkon und/oder Titan bezogen auf die jeweiligen Elemente Zirkon und Titan zum Gesamtanteil an wasserlöslichen Verbindungen der Elemente Co, Ni, Cu und/oder Sn bezogen auf die jeweiligen Elemente Co, Ni, Cu und/oder Sn im Konversionsbad vorzugsweise nicht kleiner als 0,6, besonders bevorzugt nicht kleiner als 1,0 ist. Weiterhin wurde bereits festgestellt, dass die Anwesenheit in der Reaktionsspüle nachteilig für das erfindungsgemäße Verfahren sein kann. Dementsprechend sind solche Verfahren bevorzugt, in denen der Eintrag von Silanen in die Reaktionsspüle weitgehend unterbunden wird. Dies kann beispielsweise dadurch geschehen, dass die saure Zusammensetzung in der Konversionsbehandlung keine Silan-basierte Zusammensetzung darstellt. In erfindungsgemäß bevorzugten Verfahren, enthält die saure Zusammensetzung in der Konversionsbehandlung insgesamt weniger als 0,005 g/l, besonders bevorzugt weniger als 0,002 g/l, insbesondere bevorzugt weniger als 0,001 g/l an Silanen berechnet auf Basis der entsprechenden Silanole. Die Art der Applikation sowohl der sauren wässrigen Zusammensetzung in der Konversionsbehandlung als auch der Reaktionsspüle ist unter den herkömmlichen Applikationsverfahren frei wählbar. So können die wässrigen Zusammensetzungen des erfindungsgemäßen Verfahrens sowohl im Sprüh-, als auch im Tauchverfahren mit dem metallischen Bauteil in Kontakt gebracht werden.

Zwischen der Reaktionsspüle und der nachfolgenden Elektrotauchlackierung kann verfahrenstechnisch ein Spül- und/oder Trocknungsschritt zwischengeschaltet sein. Der Vorteil des erfindungsgemäßen Verfahrens besteht darin, dass die in der Reaktionsspüle in einer erfindungsgemäß bevorzugten Variante enthaltenen Niotenside keinen nachteiligen Einfluss auf die Elektrotauchlackierung ausüben, so dass auf einen intermediären Spülschritt zur Entfernung der oberflächenaktiven Substanzen im auf dem Bauteil anhaftenden Nassfilm vor der Elektrotauchlackierung verzichtet werden kann. In einer bevorzugten Ausführungsform des erfindungsgemäßen Verfahrens kann das metallische Bauteil daher nach der Reaktionsspüle ohne dazwischenliegendem Spülschritt elektrotauchlackiert.

Ferner wurde in erfindungsgemäßen Verfahren festgestellt, dass eine Trocknung des Bauteils unmittelbar nach der Reaktionsspüle oder eine Trocknung des Bauteils unmittelbar nach einem der Reaktionsspüle nachfolgendem Spülschritt nicht erforderlich für ein verbessertes Umgrifffsverhalten in der nachfolgenden Tauchlackierung ist, so dass das vorliegende Verfahren hinsichtlich seiner Einzelschritte vollständig "nass-in-nass" - also ohne gewillkürten Trocknungsschritt - geführt werden kann.
Entsprechend ist erfindungsgemäß bevorzugt, wenn nach der Reaktionsspüle und vor der Elektrotauchlackierung kein Trocknungsschritt, bei dem die Trocknung oberhalb einer Temperatur von 40 °C erfolgt, und vorzugsweise überhaupt kein Trocknungsschritt erfolgt.

Das im erfindungsgemäßen Verfahren korrosionsschützend beschichtete metallische Bauteil ist vorzugsweise ausgewählt aus Aluminium, Zink, Eisen, Stahl und/oder verzinktem Stahl. Besonders geeignet ist das erfindungsgemäße Verfahren zur Verbesserung des Umgriffs eines Tauchlackes auf Oberflächen von Stahl und/oder verzinktem Stahl.

### Ausführungsbeispiele:

Alle Experimente wurden mit kaltgewalzten Stahlblechen (CRS) durchgeführt. Dabei wurde folgender grundsätzlicher Prozess bei allen nachfolgend aufgeführten Beispielen angewandt:
1) Alkalische Reinigung:
   Zum Ansatz des alkalischen Reinigers wird das Bad mit Brauchwasser gefüllt, 3 % Ridoline® 1574 und 0,3 % Ridosol® 1270 (jeweils Henkel AG&Co.KGaA) zugesetzt und der pH-Wert durch langsame Zugabe einer phosphorsauren Lösung auf pH 11 eingestellt.
   Spritzdruck: 1 bar
   Temperatur: 50 - 60 °C
   Behandlungszeit: 120 Sekunden
2) VE-Wasser-Spüle (κ<1µScm⁻¹):
   Spritzdruck: 1 bar
   Temperatur: Raumtemperatur °C
   Behandlungszeit: 30-60 Sekunden
3) Konversionsbehandlung
4) Reaktionsspüle
5) VE-Wasser Spüle (κ<1µScm⁻¹)
   Spritzdruck: 1 bar
   Temperatur: Raumtemperatur °C
   Behandlungszeit: 30-60 Sekunden
6) Kathodische Tauchlackierung (CathoPrime®, BASF Coatings AG):
   Es wurde zu 2573 g VE-Wasser, 690 g Pigmentpaste GV81-0001 und 1760 g Bindemittel GY80-0640 (jeweils BASF Coatings AG) unter Rühren angesetzt. Die Abscheidung erfolgte bei 30 °C Badtemperatur potentiostatisch für insgesamt 105 Sekunden bei einer Spannung von 160 V. Diese Abscheidespannung wurde dabei innerhalb von 15 Sekunden mittels einer entsprechenden Potentialrampe eingestellt. Die Bestimmung der Lackschichtdicken erfolgte nach Aushärten des Tauchlackes für 25 min bei 180 °C mittels eines Schichtdickenmessgerätes (DUALSCOPE® FMP40, Helmut Fischer GmbH).

Um den Effekt der Reaktionsspüle auf die Tauchlackdicke und den Umgriff darzulegen, wurden jeweils zwei Blechpaare präpariert, wobei jeweils ein Referenzblechpaar lediglich die Behandlungsschritte 1-3, 5 und 6 durchläuft. Die Veränderungen hinsichtlich Tauchlackdicke und Umgriff beziehen sich auf die entsprechenden Werte des Referenzblechpaares.

Um den Umgriff des Elektrotauchlackes zu bestimmen, wurden zwei Bleche mit Hilfe eines Kunststoffrahmens und Klebeband zu einer Vorrichtung zusammengesetzt, wobei der Abstand der inneren Blechoberflächen 4 mm betrug. Der Elektrotauchlack konnte nur durch eine untere Öffnung zwischen den beiden Blechinnenflächen in das von den Blechen und dem Kunststoffabstandshalter umschlossene innere Volumen eindringen. Diese Vorrichtung wurde in das oben genannte gerührte Elektrotauchlackbad gebracht und als Kathode geschaltet. Gegenüber den äußeren Blechoberflächen wurde im Abstand von 10 cm je eine Edelstahlanode parallel angeordnet, wobei das Flächenverhältnis Kathode zu Anode 5 : 1 betrug.

### Beispiel B1:

Das Konversionsbad enthielt 270 ppm H₂ZrF₆, 60 ppm ZrO(NO₃)₂ und 300 ppm HNO₃. Der pH-Wert wurde durch Zugabe von wässriger ammoniakalischer Lösung auf pH 4,5 eingestellt. Die Konversionsbehandlung erfolgte bei 40 °C Badtemperatur für 60 Sekunden im Spritzverfahren bei einem Druck von 1 bar.

Die Reaktionsspüle erfolgte mit einer Lösung von 750 ppm 2,4,7,9-Tetramethyl-5-decin-4,7-diol in VE-Wasser für 60 Sekunden bei 20 °C durch Eintauchen.

### Beispiel B2:

Konversionsbehandlung wie im Beispiel 1.

Die Reaktionsspüle erfolgte mit 200 ppm von butyl-endgruppenverschlossenen 4- bis 5-fach ethoxyliertem Octanol (C8, 4-5 EO, Butyl; HLB-Wert 14) in VE-Wasser für 60 Sekunden bei 20 °C durch Eintauchen.

### Beispiel B3:

Konversionsbehandlung wie im Beispiel 1, allerdings bei einer Badtemperatur von 20 °C.

Die Reaktionsspüle erfolgte mit einer Lösung von 20 ppm butyl-endgruppenverschlossenen 10-fach ethoxylierten C12-C18 Fettalkoholen (C12-C18, 10 EO, Butyl; HLB-Wert 13,3-15) in VE-Wasser für 60 Sekunden bei 20°C im Sprühverfahren bei einem Spritzdruck von 1 bar.

### Beispiel B4:

Konversionsbehandlung wie im Beispiel 1, allerdings bei einer Badtemperatur von 20 °C.

Die Reaktionsspüle erfolgte für 60 Sekunden bei 20 °C im Sprühverfahren bei einem Spritzdruck von 1 bar mit einer Lösung von 100 ppm butyl-endgruppenverschlossenen 10-fach ethoxylierten C12-C18 Fettalkoholen (C12-C18, 10 EO, Butyl; HLB-Wert 13,3-15) und 5 Gew.-% eines Puffersystem bestehend aus 0,2 mol/L Na₂CO₃ und 0,2 mol/L NaHCO₃ in VE-Wasser (pH-Wert 9,7).

### Beispiel B5:

Konversionsbehandlung wie im Beispiel 1, allerdings bei einer Badtemperatur von 20 °C.

Die Reaktionsspüle erfolgte für 60 Sekunden bei 20 °C im Sprühverfahren bei einem Spritzdruck von 1 bar mit einer Lösung von 100 ppm butyl-endgruppenverschlossenen 10-fach ethoxylierten C12-C18 Fettalkoholen (C12-C18, 10 EO, Butyl; HLB-Wert 13,3-15) bei einem pH-Wert von 7,8.

### Beispiel B6:

Das Konversionsbad enthielt 340 ppm H₂ZrF₆, 15 ppm Cu(NO₃)₂ und 4 ppm HF. Der pH-Wert wurde durch Zugabe von wässriger ammoniakalischer Lösung auf pH 4,0 eingestellt. Die Konversionsbehandlung erfolgte bei 20 °C Badtemperatur für 120 Sekunden im Tauchverfahren.

Die Reaktionsspüle erfolgte mit einer Lösung von 1000 ppm butyl-endgruppenverschlossenen 10-fach ethoxylierten C12-C18 Fettalkoholen (C12-C18, 10EO, Butyl; HLB-Wert 13,3-15) in VE-Wasser für 120 Sekunden bei 20 °C durch Eintauchen.

### Beispiel B7:

Konversionsbehandlung wie im Beispiel 1, allerdings bei einer Badtemperatur von 20 °C.

Die Reaktionsspüle erfolgte mit einer Lösung von 67 ppm butyl-endgruppenverschlossenen 10-fach ethoxylierten C12-C18 Fettalkoholen (C12-C18, 10 EO, Butyl; HLB-Wert 13,3-15) und 27 ppm H₂ZrF₆ in VE-Wasser für 60 Sekunden bei 20 °C im Spritzverfahren bei einem Spritzdruck von 1 bar.

### Vergleichsbeispiel VB1:

Zum Ansatz einer Eisenphosphatierlösung wurde ein Bad mit VE-Wasser gefüllt, 2 Gew.-% Duridine 7760 (Henkel AG&Co.KGaA) zugesetzt, der pH-Wert durch langsame Zugabe von Natronlauge auf pH 4,5 eingestellt. Das Blech wurde sodann bei einer Temperatur von 50 °C für 110 Sekunden bei einem Spritzdruck von 1 bar mit der Eisenphosphatierlösung aus dem Bad besprüht. Das Schichtgewicht an Eisenphosphat betrug 0,5 g/m² bestimmt als PO₄.
Die Reaktionsspüle erfolgte mit einer Lösung von 1000 ppm butyl-endgruppenverschlossenen 10-fach ethoxylierten C12-C18 Fettalkoholen (C12-C18, 10 EO, Butyl; HLB-Wert 13,3-15) in VE-Wasser für 60 Sekunden bei 20 °C durch Eintauchen.

In der Tabelle 1 sind die Werte für die Elektrotauchlackdicke und den Umgriff für die zuvor beschriebenen Ausführungsbeispiele zusammengefasst.

Es zeigt sich für jedes der erfindungsgemäßen Beispiele B1-B6, dass stets die Tauchlackdicke signifikant reduziert und gleichzeitig ein verbesserter Umgriff realisiert werden konnte (Tab. 1). Damit wird die Aufgabe der vorliegenden Erfindung, die darin besteht, einerseits Ersparnisse hinsichtlich des Beschichtungsmaterials in der Elektrotauchlackierung zu realisieren und andererseits Bauteile mit komplexeren Geometrien zufrieden stellend elektrotauchlackieren zu können, vollumfänglich gelöst. Ferner wird ersichtlich, dass das geminale Niotensid nach Beispiel B1 im Vergleich mit den linearen Amphiphilen der Beispiele B2-B6 hinsichtlich Umgriffsverbesserung und der angestrebten Reduzierung der Tauchlackdicke etwas zurückfällt. Ein Vergleich der Beispiele B2 und B4 verdeutlicht, dass der längerkettige endgruppenverschlossene ethoxylierte Fettalkohol (B4) die besten Ergebnisse liefert und insbesondere das Umgriffsverhalten überraschend stark verbessert. Die Wirkung der Niotenside ist zudem streng selektiv für die vorausgegangene Konversionsbehandlung wie aus dem Vergleichsbeispiel VB1 hervorgeht, bei dem die Reaktionsspüle einer eisenphosphatierten Blechoberfläche zu keiner Verbesserung hinsichtlich Umgriff und Tauchlackdicke führt. Auch die über das Niotensid als Aktivkomponente hinausgehende Zusammensetzung der Reaktionsspüle ist bestimmend für den Erfolg des erfindungsgemäßen Verfahrens. So geht aus dem Beispiel B7 hervor, dass die zusätzliche Anwesenheit von Aktivkomponenten aus der Stufe der Konversionsbehandlung nachteilig ist und bei höheren Konzentrationen dieser Aktivkomponenten (hier: H₂ZrF₆) sogar einer deutliche Verschlechterung im Umgriffsverhalten und hinsichtlich der Tauchlackdicke eintritt. Auch in diesem Zusammenhang ist es daher vorteilhaft, dass die Reaktionsspüle wie im Beispiel B4 alkalisch gepuffert wird, so dass in einer laufenden Beschichtungsanlage ein Übertrag von Konversionsbadbestandteilen in die Reaktionsspüle durch schöpfende Bauteile dort lediglich zu einer Ausfällung der Verbindungen der Elemente Zr und/oder Ti führt und nicht zu einer Verschlechterung der Performance. Zusätzlich kann in alkalischen gepufferten Reaktionsspülen im Vergleich zu neutral bis leicht alkalischen Reaktionsspülen eine Verbesserung des Lackumgriffs beobachtet werden, wie aus dem Vergleich der Beispiele B4 und B5 hervorgeht.

**Tab. 1**

| | Tensid | Menge / ppm | Δ Lackdicke¹ / µm | Δ Umgriff² / cm |
|---|---|---|---|---|
| Vergl. B1 | 2,4,7,9-Tetramethyl-5-decin-4,7-diol | 750 | -2,6 | +0,5 |
| Vergl. B2 | C8, 4-5 EO, Butyl | 200 | -3,4 | +0,7 |
| Vergl. B3 | C12-18, 10 EO, Butyl | 20 | -2,0 | +1,0 |
| B4 | C12-18, 10 EO, Butyl | 100 | -5,0 | +2,5 |
| Vergl. B5 | C12-18, 10 EO, Butyl | 100 | -3,0 | +0,5 |
| Vergl. B6 | C12-18, 10 EO, Butyl | 1000 | -4,0 | +2,5 |
| Vergl. B7 | C12-18, 10 EO, Butyl | 67 | +2,0 | -0,4 |
| VB1 | C12-18, 10 EO, Butyl | 1000 | 0,0 | 0,0 |

| | | | | |
|---|---|---|---|---|
| ¹ Die Absolutwerte wurden an den der Anode zugewandten Außenseiten der Blechpaare gemessen (jeweils gemittelt über 5 Schichtdickenmessungen) ² Der jeweilige Absolutwert entspricht der längsten sichtbaren Erstreckung des Tauchlackes auf den Innenseiten des Blechpaares | | | | |

## Patentansprüche

1. Verfahren zur korrosionsschützenden Beschichtung der Oberflächen eines metallischen Bauteils, bei dem die Oberfläche des metallischen Bauteils einer Konversionsbehandlung durch In-Kontakt-Bringen mit einer sauren wässrigen Zusammensetzung enthaltend wasserlösliche Verbindungen der Elemente Zirkon und/oder Titan unterzogen wird, in deren Folge eine Schichtauflage an Zirkon und/oder Titan von zumindest 10 mg/m² unmittelbar auf der Oberfläche des metallischen Bauteils erzeugt wird, **dadurch gekennzeichnet, dass** dieser Konversionsbehandlung mit oder ohne dazwischenliegendem Spül- und/oder Trocknungsschritt eine Reaktionsspüle nachfolgt, wobei die Reaktionsspüle durch In-Kontakt-Bringen der konversionsbehandelten Oberfläche des metallischen Bauteils mit einer eine oberflächenaktive Substanz enthaltenden wässrigen Zusammensetzung, die einen pH-Wert aufweist, der nicht unterhalb von 8 und nicht oberhalb von 10 liegt, und die als oberflächenaktive Substanz zumindest ein Niotensid ausgewählt aus alkoxylierten Alkylalkoholen enthält, erfolgt, und anschließend die derart behandelte Oberfläche des metallischen Bauteils mit oder ohne dazwischenliegendem Spül- und/oder Trocknungsschritt elektrotauchlackiert wird.

2. Verfahren gemäß Anspruch 1, **dadurch gekennzeichnet, dass** die Niotenside einen HLB-Wert von zumindest 8, vorzugsweise von zumindest 10, besonders bevorzugt von zumindest 12, jedoch vorzugsweise von nicht mehr als 18, besonders bevorzugt von nicht mehr als 16 aufweisen.

3. Verfahren gemäß einem oder beiden der vorherigen Ansprüche, **dadurch gekennzeichnet, dass** die alkoxylierten Alkylalkohole endgruppenverschlossen, besonders bevorzugt mit einer Alkyl-Gruppe endgruppenverschlossen sind, die vorzugsweise nicht mehr als 8 Kohlenstoffatome, besonders bevorzugt nicht mehr als 4 Kohlenstoffatome aufweist.

4. Verfahren gemäß einem oder mehreren der vorherigen Ansprüche, **dadurch gekennzeichnet, dass** das Niotensid zusätzlich ausgewählt ist aus alkoxylierten Fettaminen, die vorzugsweise endgruppenverschlossen, besonders bevorzugt mit einer Alkyl-Gruppe endgruppenverschlossen sind, die vorzugsweise nicht mehr als 8 Kohlenstoffatome, besonders bevorzugt nicht mehr als 4 Kohlenstoffatome aufweist.

5. Verfahren gemäß einem oder mehreren der vorherigen Ansprüche, **dadurch gekennzeichnet, dass** die alkoxylierten Alkylalkohole oder die alkoxylierten Alkylalkohole und Fettamine ethoxyliert und/oder propoxyliert vorliegen, wobei die Anzahl der Alkylenoxid-Einheiten insgesamt nicht größer als 20, vorzugsweise nicht größer als 16 ist, aber vorzugsweise zumindest 4, besonders bevorzugt zumindest 8 beträgt.

6. Verfahren gemäß einem oder mehreren der vorherigen Ansprüche-4, **dadurch gekennzeichnet, dass** die Alkyl-Gruppe des alkoxylierten Alkylalkohols oder des alkoxylierten Alkylalkohols und des alkoxylierten Fettamins gesättigt und vorzugsweise unverzweigt ist, wobei die Anzahl der Kohlenstoffatome in der Alkyl-Gruppe nicht kleiner als 6, vorzugsweise nicht kleiner als 10, aber nicht größer als 24, vorzugsweise nicht größer als 20 ist.

7. Verfahren gemäß einem oder mehreren der vorherigen Ansprüche, **dadurch gekennzeichnet, dass** der Anteil der oberflächenaktiven Substanzen in der Reaktionsspüle oberhalb von 20 ppm, vorzugsweise oberhalb von 50 ppm liegt, jedoch vorzugsweise nicht oberhalb von 1 Gew.-%.

8. Verfahren gemäß einem oder mehreren der vorherigen Ansprüche, **dadurch gekennzeichnet, dass** die wässrige Zusammensetzung der Reaktionsspüle weniger als 1 g/kg, vorzugsweise weniger als 0,1 g/kg, besonders bevorzugt weniger als 0,01 g/kg an in Wasser gelösten Phosphaten berechnet als PO₄ enthält.

9. Verfahren gemäß einem oder mehreren der vorherigen Ansprüche, **dadurch gekennzeichnet, dass** die wässrige Zusammensetzung der Reaktionsspüle weniger als 20 ppm, vorzugsweise weniger als 10 ppm, besonders bevorzugt weniger als 1 ppm an wasserlöslichen Verbindungen von Elementen der Nebengruppen IIIB, IVB, VIB und/oder des Elements Vanadium bezogen auf das jeweilige Element enthält, wobei vorzugsweise insgesamt weniger als 20 ppm an diesen wasserlöslichen Verbindungen bezogen auf die genannten Elemente enthalten sind.

10. Verfahren gemäß einem oder mehreren der vorherigen Ansprüche, **dadurch gekennzeichnet, dass** die wässrige Zusammensetzung der Reaktionsspüle weniger als 50 ppm, vorzugsweise weniger als 10 ppm, besonders bevorzugt weniger als 5 ppm an wasserlöslichen Verbindungen der Elemente Co, Ni, Cu und/oder Sn bezogen auf das jeweilige Element enthält, wobei insgesamt vorzugsweise weniger als 50 ppm an diesen wasserlöslichen Verbindungen bezogen auf die genannten Elemente enthalten sind.

11. Verfahren gemäß einem oder mehreren der vorherigen Ansprüche, **dadurch gekennzeichnet, dass** zwischen der Konversionsbehandlung und der Reaktionsspüle kein Spülschritt, vorzugsweise weder ein Spülschritt noch ein Trocknungsschritt erfolgt.

12. Verfahren gemäß einem oder mehreren der vorherigen Ansprüche, **dadurch gekennzeichnet, dass** die wasserlöslichen Verbindungen der Elemente Zirkon und/oder Titan in der sauren wässrigen Zusammensetzung zur Konversionsbehandlung ausgewählt sind aus Fluorosäuren der Elemente Zirkon und/oder Titan sowie deren Salze.

13. Verfahren gemäß einem oder mehreren der vorherigen Ansprüche, **dadurch gekennzeichnet, dass** die saure wässrige Zusammensetzung zur Konversionsbehandlung keine Phosphatschicht mit einer Schichtauflage von zumindest 0,2 g/m² bezogen auf PO₄ erzeugt.

14. Verfahren gemäß einem oder mehreren der vorherigen Ansprüche, **dadurch gekennzeichnet, dass** die saure wässrige Zusammensetzung zur Konversionsbehandlung weniger als 0,005 g/I, vorzugsweise weniger als 0,002 g/I, besonders bevorzugt weniger als 0,001 g/I an Silanen berechnet auf Basis der jeweiligen Silanole enthält.

15. Verfahren gemäß einem oder mehreren der vorherigen Ansprüche, **dadurch gekennzeichnet, dass** nach der Reaktionsspüle und vor der Elektrotauchlackierung kein Trocknungsschritt erfolgt.

16. Verfahren gemäß einem oder mehreren der vorherigen Ansprüche, **dadurch gekennzeichnet, dass** das metallische Bauteil zumindest teilweise Oberflächen von Stahl und/oder verzinktem Stahl aufweist.

## Claims

1. A method for the anti-corrosion coating of the surfaces of a metal component, in which method the surface of the metal component is subjected to a conversion treatment by being brought into contact with an acidic aqueous composition containing water-soluble compounds of the elements zirconium and/or titanium, as a consequence of which a coating layer of zirconium and/or titanium of at least 10 mg/m² is produced directly on the surface of the metal component, **characterized in that**, with or without an intermediate rinse and/or drying step, a reaction rinse follows this conversion treatment, the reaction rinse taking place by bringing the conversion-treated surface of the metal component into contact with an aqueous composition containing a surface-active substance, which aqueous composition has a pH no lower than 8 and no greater than 10 and contains at least one nonionic surfactant selected from alkoxylated alkyl alcohols as the surface-active substance, and subsequently the surface of the metal component treated in this way is electrocoated with or without an intermediate rinse and/or drying step.

2. The method according to claim 1, **characterized in that** the nonionic surfactants have an HLB value of at least 8, preferably at least 10, more preferably at least 12, but preferably no greater than 18, more preferably no greater than 16.

3. The method according to one or both of the preceding claims, **characterized in that** the alkoxylated alkyl alcohols are end-capped, more preferably are end-capped with an alkyl group which preferably has no more than 8 carbon atoms, more preferably no more than 4 carbon atoms.

4. The method according to one or more of the preceding claims, **characterized in that** the non-ionic surfactant is additionally selected from alkoxylated fatty amines which are preferably end-capped, more preferably end-capped with an alkyl group that preferably has no more than 8 carbon atoms, more preferably no more than 4 carbon atoms.

5. The method according to one or more of the preceding claims, **characterized in that** the alkoxylated alkyl alcohols, or the alkoxylated alkyl alcohols and fatty amines, are present in ethoxylated and/or propoxylated forms, the number of alkylene oxide units in total being no greater than 20, preferably no greater than 16, but preferably at least 4, more preferably at least 8.

6. The method according to one or more of the preceding claims, **characterized in that** the alkyl group of the alkoxylated alkyl alcohol, or of the alkoxylated alkyl alcohol and the alkoxylated fatty amine, is saturated and preferably unbranched, the number of carbon atoms in the alkyl group being no smaller than 6, preferably no smaller than 10, but no greater than 24, preferably no greater than 20.

7. The method according to one or more of the preceding claims, **characterized in that** the amount of surface-active substances in the reaction rinse is greater than 20 ppm, preferably greater than 50 ppm, but preferably no greater than 1 wt.%.

8. The method according to one or more of the preceding claims, **characterized in that** the aqueous composition of the reaction rinse contains less than 1 g/kg, preferably less than 0.1 g/kg, more preferably less than 0.01 g/kg of phosphates dissolved in water, calculated as PO₄.

9. The method according to one or more of the preceding claims, **characterized in that** the aqueous composition of the reaction rinse contains less than 20 ppm, preferably less than 10 ppm, more preferably less than 1 ppm of water-soluble compounds of elements of the auxiliary groups IIIB, IVB, VIB and/or of the element vanadium, based on the element in question, preferably in total less than 20 ppm of these water-soluble compounds being contained, based on the aforementioned elements.

10. The method according to one or more of the preceding claims, **characterized in that** the aqueous composition of the reaction rinse contains less than 50 ppm, preferably less than 10 ppm, more preferably less than 5 ppm of water-soluble compounds of the elements Co, Ni, Cu and/or Sn, based on the element in question, preferably in total less than 50 ppm of these water-soluble compounds being contained, based on the aforementioned elements.

11. The method according to one or more of the preceding claims, **characterized in that** no rinse step, preferably neither a rinse step nor a drying step, is performed between the conversion treatment and the reaction rinse.

12. The method according to one or more of the preceding claims, **characterized in that** the water-soluble compounds of the elements zirconium and/or titanium in the acidic aqueous composition for the conversion treatment are selected from fluoroacids of the elements zirconium and/or titanium and the salts thereof.

13. The method according to one or more of the preceding claims, **characterized in that** the acidic aqueous composition for the conversion treatment does not produce a phosphate layer having a coating layer of at least 0.2 g/m², based on PO₄.

14. The method according to one or more of the preceding claims, **characterized in that** the acidic aqueous composition for the conversion treatment contains less than 0.005 g/L, preferably less than 0.002 g/L, more preferably less than 0.001 g/L of silanes, calculated on the basis of the respective silanols.

15. The method according to one or more of the preceding claims, **characterized in that** no drying step is performed after the reaction rinse and before the electrocoating.

16. The method according to one or more of the preceding claims, **characterized in that** the metal component comprises, at least in part, surfaces made of steel and/or galvanized steel.

## Revendications

1. Procédé de revêtement anticorrosion des surfaces d'une pièce métallique, dans lequel la surface de la pièce métallique est soumis à un traitement de conversion par mise en contact avec une composition aqueuse acide contenant des composés solubles dans l'eau des éléments zirconium et/ou titane, suite à quoi une couche de recouvrement de zirconium et/ou de titane d'au moins 10 mg/m² est produite immédiatement sur la surface de la pièce métallique,
**caractérisé en ce que** ce traitement de conversion avec ou sans étape de rinçage et/ou de séchage est suivi d'un rinçage réactif, le rinçage réactif se faisant par mise en contact de la surface traitée par conversion de la pièce métallique avec une composition aqueuse contenant une substance tensioactive qui présente un pH au moins égal à 8 et au plus égal à 10, et qui contient comme substance tensioactive au moins un tensioactif non-ionique choisi parmi des alcool aliphatiques alcoxylés, puis la surface ainsi traitée de la pièce métallique est traité par électrodéposition avec ou sans étape de rinçage et/ou de séchage.

2. Procédé selon la revendication 1, **caractérisé en ce que** les tensioactifs non-ioniques présentent une valeur HLB d'au moins 8, de préférence d'au moins 10, particulièrement préférentiellement d'au moins 12, mais préférentiellement de pas plus de 18, particulièrement préférentiellement de pas plus de 16.

3. Procédé selon une ou les deux revendications précédentes, **caractérisé en ce que** les alcool aliphatiques alcoxylés sont des alcool aliphatiques alcoxylés à groupes terminaux, particulièrement préférentiellement à groupes terminaux alkyles, ne présentant de préférence pas plus de 8 atomes de carbone, particulièrement préférentiellement pas plus de 4 atomes de carbone.

4. Procédé selon au moins une des revendications précédentes, **caractérisé en ce que** le tensioactif non-ionique est choisi, en plus, par des amines grasses alcoxylées, de préférence à groupes terminaux, particulièrement préférentiellement avec un groupe terminal alkyle, ne présentant de préférence pas plus de 8 atomes de carbone, particulièrement préférentiellement pas plus de 4 atomes de carbone.

5. Procédé selon au moins une des revendications précédentes, **caractérisé en ce que** les alcool aliphatiques alcoxylés ou les alcool aliphatiques alcoxylés et amines grasses sont éthoxylés et/ou propoxylés, le nombre des unités oxydes d'alkylène n'étant pas supérieur à 20, de préférence pas supérieur à 16, mais de préférence d'au moins 4, particulièrement préférentiellement 8.

6. Procédé selon au moins une des revendications précédentes, **caractérisé en ce que** le groupe alkyle de l'alcool aliphatique alcoxylé ou de l'alcool aliphatique alcoxylé et de l'amine grasse alcoxylée est saturé et de préférence linéaire, le nombre d'atomes de carbone dans le groupe alkyle n'étant pas inférieur à 6, de préférence pas inférieur à 10, mais pas supérieur à 24, de préférence pas supérieur à 20.

7. Procédé selon au moins une des revendications précédentes, **caractérisé en ce que** la proportion de substances tensioactives dans le rinçage réactif est supérieur à 20 ppm, de préférence supérieur à 50 ppm, mais de préférence à supérieur à 1 % en poids.

8. Procédé selon au moins une des revendications précédentes, **caractérisé en ce que** la composition aqueuse du rinçage réactif contient moins de 1, de préférence moins de 0,1 g/kg, particulièrement préférentiellement moins de 0,01 g/kg en phosphates dissous dans l'eau, calculé sous forme de PO₄.

9. Procédé selon au moins une des revendications précédentes, **caractérisé en ce que** la composition aqueuse du rinçage réactif contient moins de 20 ppm, de préférence moins de 10 ppm, particulièrement préférentiellement moins de 1 ppm en composés solubles dans l'eau des éléments des groupes de métaux de transition IIIB, IVB, VIB et/ou de l'élément vanadium, rapporté à l'élément respectif, où sont contenus de préférence moins de 20 ppm de ces composés solubles dans l'eau, rapportés aux éléments respectifs.

10. Procédé selon au moins une des revendications précédentes, **caractérisé en ce que** la composition aqueuse du rinçage réactif contient moins de 50 ppm, de préférence moins de 10 ppm, particulièrement préférentiellement moins de 5 ppm de composés solubles dans l'eau des éléments Co, Ni, Cu et/ou Sn rapporté à l'élément respectif, où en tout de préférence moins de 50 ppm de ces composés solubles dans l'eau rapporté aux éléments susmentionnés.

11. Procédé selon au moins une des revendications précédentes, **caractérisé en ce qu'**il n'y a pas d'étape de rinçage entre le traitement de conversion et le rinçage réactif, de préférence ni une étape de rinçage, ni une étape de séchage.

12. Procédé selon au moins une des revendications précédentes, **caractérisé en ce que** les composés solubles dans l'eau des éléments zirconium et/ou titane dans la composition aqueuse acide pour le traitement de conversion sont choisis parmi les fluoroacides des éléments zirconium et/ou titane ainsi que leurs sels.

13. Procédé selon au moins une des revendications précédentes, **caractérisé en ce que** la composition aqueuse acide pour le traitement de conversion ne produit pas de couche de phosphate avec une couche de recouvrement d'au moins 0,2 g/m², rapporté au PO₄.

14. Procédé selon au moins une des revendications précédentes, **caractérisé en ce que** la composition aqueuse acide pour le traitement de conversion contient moins de 0,005 g/l, de préférence moins de 0,002 g/l, particulièrement préférentiellement moins de 0,001 g/l de silanes, calculés sur la base des silanols correspondants.

15. Procédé selon au moins une des revendications précédentes, **caractérisé en ce qu'**il n'y a pas d'étape de séchage après le rinçage réactif et avant l'électrodéposition.

16. Procédé selon au moins une des revendications précédentes, **caractérisé en ce que** la pièce métallique présente au moins en partie des surfaces d'acier et/ou d'acier galvanisé.
